# EUROPÄISCHE PATENTSCHRIFT

(11) **EP 2 050 548 B1**
(45) Veröffentlichungstag und Bekanntmachung des Hinweises auf die Patenterteilung: **22.09.2010**
(21) Anmeldenummer: 08166560.6
(22) Anmeldetag: 14.10.2008
(51) Int. Cl.: E04B 7/22, E04C 2/04, E04B 7/20, B28B 1/50, B28B 11/24, B28B 13/02, B28B 23/02

(54) **Verfahren zur Herstellung eines Montagebauteils für selbsttragende Dachtafeln oder Wandplatten**
Method for manufacturing a construction element for self-supporting roof slabs or wall panels
Procédé de fabrication d'un élément de construction pour panneaux de toiture ou muraux autoporteurs

(30) Priorität: 18.10.2007 DE 102007049951
(43) Veröffentlichungstag der Anmeldung: 22.04.2009
(73) Patentinhaber: Xella Baustoffe GmbH, 47119 Duisburg (DE)
(72) Erfinder: Bergner, Ingo, 27356 Rotenburg (DE); Heße, Markus, 51371, Leverkusen (DE); Scarbath, Jens, 27356, Rotenburg/Wümme (DE)
(74) Vertreter: Solf, Alexander

(56) Entgegenhaltungen:
- EP-A- 0 924 175
- JP-A- 5 228 918

## Beschreibung

Die Erfindung betrifft ein Verfahren zur Herstellung eines Montagebauteils zur Erstellung einer selbsttragende Dachtafel oder Wandplatte nach dem Oberbegriff des Anspruchs 1.

Selbsttragende vorgefertigte Dachtafeln sind z. B. aus der EP 0 494 612 B1 bekannt. Sie sind unter anderem aus bewehrtem Leichtbeton ausgebildet. Die Bewehrung besteht aus in Richtung Dachgefälle verlaufenden, nebeneinander angeordneten, gegebenenfalls durch Querstäbe oder Gittermatten in Querrichtung verstrebten Trägern, z. B. T- oder I-Trägern oder Gitterträgern, z. B. aus Metall, wobei der Untergurt der Träger innerhalb der Dachtafel angeordnet ist und die Stege der Träger den Beton durchgreifen, so dass die Stege teilbereichsweise und der Obergurt vollständig außerhalb des Betons angeordnet sind. Am Obergurt sind Querträger befestigt, die die Dacheindeckung tragen.

Zur Wärmedämmung ist die Dachtafel mehrteilig ausgebildet, wobei auf der Betonplatte dachaußenseitig eine Isolierung aus z. B. Isoliermatten vorgesehen ist. Die Isolierung kann aber auch durch direktes Aufschäumen auf die Platte erzeugt sein. Die Stegelemente der Bewehrung werden dabei von der Isolierung umschlossen, ragen aber gleichwohl noch überstehend ebenso wie die Obergurte und Querträger aus der Isolierung heraus.

Nachteilig ist, dass die Isolierung an der Baustelle erfolgt. Dies erfordert einen zusätzlichen Fachmann, ist kontrollbedürftig und zeitaufwändig.

Nachteilig ist zudem, dass die aus der Tafel herausragenden bzw. überstehenden Teile der Bewehrung, nämlich die Stege, die Obergurte und die Querträger, die Bauteile sperrig machen und deren Stapelbarkeit sowie insbesondere auch den Transport zur Baustelle beeinträchtigen.

Nachteilig ist ferner, dass das Isoliermaterial von Nagetieren zerstört werden kann, wobei die Isolierung zumindest verschlechtert wird.

Das Dokument JP-A-05 228918 offenbart ein Verfahren zur Herstellung eines Montagebauteils aus Porenbeton zur Erstellung einer selbsttragenden Dachtafel gemäß

dem Oberbegriff des Anspruchs 1. Aufgabe der Erfindung ist, ein vorgefertigtes bewehrtes Montagebauteil für eine selbsttragende Dachtafel zu schaffen, dessen Wärme dämmende Isolierung keinen zusätzlichen Aufwand an der Baustelle erfordert und das insbesondere gut stapelbar und durch Nagetiere nicht gefährdet ist.

Diese Aufgabe wird durch die Merkmale des Anspruchs 1 gelöst. Vorteilhafte Weiterbildungen der Erfindung werden in den von diesem Anspruch abhängigen Unteransprüchen gekennzeichnet.

Die Erfindung schafft ein im Herstellerwerk nach der Porenbetontechnologie einteilig in einem Herstellungszyklus bzw. in einem Arbeitsgang als Fertigbauteil erzeugtes, mit einem Bewehrungsträger bewehrtes Montagebauteil mit einer einteilig integrierten wärmedämmschicht aus gleichartigem mineralischem Material, nämlich Porenbeton, wobei die als Wärmedämmschicht fungierende Porenbetonschicht eine erheblich geringere Wärmeleitung aufweist als die tragende, die Festigkeit des Bauteils im wesentlichen gewährleistende Porenbetongrundschicht, in der sich der Untergurt des Bewehrungsträgers befindet.

Es reicht grundsätzlich aus, wenn das erfindungsgemäß hergestellte Montagebauteil zweischichtig ausgebildet wird. Gleichwohl liegt es im Rahmen der Erfindung, mehr als eine Isolierschicht bzw. Wärmedämmschicht aus Porenbeton herzustellen, wobei diese Schichten vorzugsweise unterschiedliche Wärmeleitfähigkeiten haben. Die weitere Schicht kann auch eine Porenbetonschicht sein, die eine höhere Rohdichte aufweist.

Die beiden Porenbetonschichten sind herstellungsbedingt an ihren Grenzflächen untrennbar miteinander "verwachsen". Dies resultiert aus dem erfindungsgemäßen Herstellungsverfahren, wonach die zweite Wärmedämmschicht auf die noch nicht autoklavierte, insbesondere auf die bereits angesteifte, insbesondere auch expandierte erste Schicht gegossen wird. Im Autoklavprozess, der sich bekanntlich an den Treibprozess anschließt und in dem die Erhärtung durch Calciumsilikathydratphasenbildung erfolgt, verwachsen die Calciumsilikathydratphasen im Grenzbereich der Schichten miteinander, woraus eine besonders innige Verbindung resultiert, die durch Witterungseinflüsse oder Wasser und Wasserdampfeinwirkung sowie mechanische Einwirkungen nicht beeinträchtigt wird.

Da das erfindungsgemäßhergestellte Montagebauteil vollständig mineralisch aufgebaut ist, ist es auch nagetiersicher, wärmedämmend und vor allem auch schalldämmend.

Die erfindungsgemäßhergestellten Montagebauteile können mit für Rohbau- und Fertigteilbauweise üblichen Abmessungen hergestellt werden. Es können aber auch Montagebauteile mit übermäßigen, bisher noch nicht möglichen Abmessungen hergestellt werden. Vorzugsweise werden folgende Abmessungen gewählt:

| | | | |
|---|---|---|---|
| Höhe: | 200 bis 500, | insbesondere | 250 bis 400 mm |
| Breite: | 625 bis 2500, | insbesondere | 1500 bis 2250 mm |
| Länge: | 1000 bis 9000, | insbesondere | 6000 bis 8000 mm |

Vorzugsweise weist die Grundschicht eine Rohdichte zwischen 500 und 1000, insbesondere zwischen 700 und 800 kg/m³ auf.

Die Rohdichte der Wärmedämmschicht liegt vorzugsweise zwischen 60 und 200, insbesondere zwischen 80 und 120 kg/m³.

Die Wärmeleitfähigkeiten λ der beiden Schichten betragen zweckmäßigerweise wie folgt:

### Wärmedämmschicht:

| | | |
|---|---|---|
| 0,030 bis 0,050, | insbesondere | 0,035 bis 0,045 W/(mK) |

### Grundschicht:

| | | |
|---|---|---|
| 0,12 bis 0,20, | insbesondere | 0,14 bis 0,18 W/(mK) |

Die Druckfestigkeiten der beiden Schichten betragen zweckmäßigerweise:

| | | | |
|---|---|---|---|
| Wärmedämmschicht: | 0,1 bis 1,0, | insbesondere | 0,2 bis 0,4 N/mm² |
| Grundschicht: | 5 bis 12, | insbesondere | 7,5 bis 10 N/mm² |

Die Dicke der Schichten beträgt zum Beispiel:

| | | | |
|---|---|---|---|
| Wärmedämmschicht: | 50 bis 400, | insbesondere | 150 bis 300 mm |
| Grundschicht: | 50 bis 200, | insbesondere | 70 bis 90 mm |

Eine bevorzugte Ausführungsform der Erfindung sieht vor, dass die Montagebauteile quaderförmig hergestellt werden, wobei weder Bewehrungsteile noch Querträger irgend eine Oberfläche überragen. Andere Formen als Sonderelemente sind ebenfalls herstellbar.

Als Bewehrung können T-Träger und I-Träger verwendet werden. Vorzugsweise werden jedoch sogenannte Gitterträger verwendet, wie sie z. B. in der EP 0 494 612 B1 offenbart sind. Diese Gitterträger weisen zwei Untergurtträgerstränge auf, an die jeweils Stege unter einem Winkel von z. B. 45° zur Wärmedämmschicht hin abstehend angeordnet sind. Die Stege der Untergurtstränge sind firstartig gegeneinander geneigt angeordnet, wobei an den freien Enden der stege ein Obergurtelement vorgesehen ist. Am Obergurtelement sind Querträgerelemente befestigt, deren Außenkonturen oder Außenflächen mit der Außenfläche des Montagebauteils fluchten, in die sie münden. Insofern sind alle Bewehrungsteile und insbesondere auch die Querträgerelemente innerhalb der Quaderform bzw. der Außenkontur des Montagebauteils angeordnet.

Die Querträgerelemente sind z. B. quer durch das Montagebauteil gehende Querltonterlatten oder sich in Längsriehtung des Montagebauteils erstreckende Längskonterlatten, auf die jeweils Querträgerlatten oder Längsträgerlatten einer Dacheindeckung befestigbar, z. B. nagelbar sind. Zwischen dem Montagebauteil und den Trägerlatten können weitere Schichten, z. B. Dachbahnen, angeordnet werden.

Anhand der Zeichnung wird die Erfindung im folgenden beispielhaft näher erläutert. Es zeigen:
- Fig. 1: schematisch einen Querschnitt durch ein erfindungsge- mäßhergestelltes Montagebauteil;
- Fig. 2: schematisch einen Teil-Querschnitt durch einen Bereich des Montagebauteils, in dem ein Gitterträger angeordnet ist;
- Fig. 3: schematisch einen Teil-Längsschnitt durch ein Montagebauteil im Bereich eines Gitterträgers;
- Fig. 4: schematisch das erfindungsgemäße Verfahren zur Herstellung von Montagebauteilen.

Gitterträger, die für die Zwecke der Erfindung verwendbar sind, sind in der Regel Sonderanfertigungen und zweckmäßigerweise mit einem Korrosionsschutzmittel beschichtet.

Ein erfindungsemäßhergestelltes Montagebauteil 1 aus Porenbeton (Fig. 1) ist im wesentlichen quaderförmig mit einer für die Dachinnenseite bestimmten Grundfläche 2, einer für die Dachaußenseite bestimmten Außenfläche 3 und zwei Seitenflächen 4, 5. An den Seitenflächen 4, 5 können Nut-Federelemente 6 vorgesehen sein.

Das Montagebauteil 1 weist eine dachinnenseitige Porenbetongrundschicht 7 mit einer relativ dichten und festen Porenbetonstruktur und zur Dachaußenseite hin eine Porenbetondammschicht 8 mit einer deutlich geringeren Rohdichte und einer geringeren Festigkeit auf.

In Querrichtung parallel nebeneinander sind mehrere, im dargestellten Beispiel vier, sich in Längsrichtung des Montagebauteils erstreckende Gitterträger 9 vollständig in die Porenbetonschichten 7, 8 eingebettet, wobei die Gitterträger 9 zweckmäßigerweise identisch ausgebildet sind. Sie weisen jeweils zwei, die Grundschicht 7 durchsetzende parallel zueinander, in einer parallel zur Grundfläche 2 sich befindenden Ebene angeordnete Untergurtstränge 10, 11 auf, an denen jeweils Gitterträgerstege 12, 13 angeordnet sind, die konisch bzw. schräg aufeinander zu laufend geneigt angeordnet sind und kurz unterhalb der Außenfläche 3 enden.

Im freien Endbereich tragen die Stege 12, 13 ein Obergurtelement 14, das z. B. ein Strang aus einem Armierungsstahl sein kann. Zweckmäßigerweise ist das Obergurtelement 14 ein U-Profil 15, in dem eine Konterlattung 16 aus z. B. Holz lagert (Fig. 2, 3). Die Stege 12, 13 können z. B. aus wellenförmig gebogenen Strängen bestehen (Fig. 3), die jeweils in Bogenbereichen 17 am Obergurt- sowie Untergurtelement befestigt sind.

Vorteilhafterweise besteht der Gitterträger 9 hauptsächlich aus Bewehrungsstahlsträngen.

Zweckmäßigerweise sitzen an den Untergurtsträngen 10, 11 Abstandhalterelemente 18, die sich bis zur Grundfläche 2 erstrecken. Diese können aus Metall, Porenbeton, Beton oder Kunststoff bestehen.

Vorzugsweise ist in der Grundschicht 7 noch mindestens ein Querbewehrungselement 7a vorgesehen, das z. B. im Bereich der Untergurtelemente der Gitterträger 9 angeordnet ist und die Bewehrung in Querrichtung des Montagebauteils unterstützt bzw. gewährleistet. Das Querbewehrungselement kann z. B. aus mehreren auf Abstand nebeneinander angeordneten Armierungsstählen oder aus Gittermatten bestehen.

Die unten liegende Querbewehrung 7a kann ein kammartiges Element oder Lochblech (nicht dargestellt) sein, das Spreizungen der Gitterträger verhindert und einfach zum Beispiel durch Stecken montierbar ist.

Das erfindungsgemäße Herstellungsverfahren zur Herstellung von Montagebauteilen nach der an sich bekannten Porenbetontechnologie wird in Fig. 4 schematisch in Form eines Layouts einer Porenbetonanlage dargestellt.

In einer Gitterträgerbeladestation 22 werden Gitterträger 9 vorgehalten und z. B. vollautomatisch auf den Härteboden einer Porenbetonform gestellt, wobei die Abstandshalter 18 auf den Boden der Porenbetonform gesetzt werden. Die Porenbetonformen, die rechteckig wannenförmig ausgebildet sind, werden in einen Wärmetunnel 24 gefahren und vorgewärmt, z. B. auf Temperaturen zwischen 40 und 60°C. Die Formen durchlaufen den Wärmetunnel 24 bis zu einer Arbeitsstation 23, in der sie mit einer Gießeinrichtung 21 mit Porenbetonschlempe für die Grundschicht gefüllt werden. Die gefüllten Formen wandern wiederum in den Wärmetunnel 24 und verlassen den Wärmetunnel 24 an der Arbeitsstation 23 nach 1 bis 3 Stunden. In dieser Zeit ist das Porenbetonmaterial dieser ersten Schicht expandiert. In der Arbeitsstation 23 wird nun die zweite Porenbetonschlempe für die Wärmedämmschicht eingegossen und die Form wiederum in den Wärmetunnel 24 eingefahren. Nach etwa 5 bis 24 Stunden im Wärmetunnel 24, währenddessen das Expandieren bzw. Treiben der beiden Schichten des Porenbetonkuchens erfolgt, wird an einer Arbeitsstation 25 ausgeschalt und der sich noch auf dem Härteboden der Form befindende, eigensteife Porenbetonkuchen in einen Autoklaven 26 befördert. Nach etwa 8 bis 14 Stunden Härtezeit, während der eine hydrothermale Verfestigungsreaktion der beiden unterschiedlichen Porenbetonmassen und eine hydrothermale Verbindurngsreaktion im Grenzbereich zwischen den Porenbetonmassen - jeweils durch Calciumsilikathydratbildung - erfolgt, werden die Härteböden mit dem erhärteten Porenbeton-Montagebauteil aus dem Autoklaven 26 gezogen und mit einem Fördersystem 29 an eine Lagerstelle 31 befördert. Auf dem Weg an die Lagerstelle 31 kann z. B. bei einer Arbeitsstelle 10 eine an sich bekannte Nachbearbeitung der Porenbeton-Montagebauteile erfolgen. Die Formen, die vom erhärteten Porenbetonblock befreit sind, werden über eine Formenrückfördereinrichtung 28 zurückgefördert.

Es liegt im Rahmen der Erfindung, zunächst die Wärmedämmschicht zu gießen und wie oben beschrieben zu wärmen und expandieren und ansteifen zu lassen. Dabei können die Gitterträger vor dem Gießen der Wärmedämmschicht oder nach dem Gießen in die Porenbetonform eingebracht werden. Im Falle des nachträglichen Einbringens erfolgt das Einsetzen der Gitterträger vor dem Wärmen, vor dem Expandieren und Ansteifen. Anschließend wird als zweite Schicht die Grundschicht auf die Wärmedämmschicht gegossen und wie oben beschrieben behandelt.

Das erfindungsgemäß hergestellte Montagebauteil ist insbesondere auch verwendbar als Wandplatte, indem es an entsprechenden vertikalen Pfeilern oder horizontalen Balken befestigt wird. Dabei gewährleistet das Montagebauteil Wärme-, Feuchte- und Schallschutz.

## Patentansprüche

1. Verfahren zur Herstellung eines Montagebauteils aus Porenbeton zur Erstellung einer selbsttragenden Dachtafel oder Wandplatte, aufweisend ein mineralisches, mit mindestens einem mindestens ein Untergurtelement (10, 11), mindestens ein Obergurtelement (14) sowie mindestens ein Stegelement (12, 13) dazwischen aufweisenden Gitterträger (9) bewehrtes Plattenelement, auf dem schichtartig ein Wärmedämmelement angeordnet ist, wobei das Untergurtelement des Bewehrungsträgers im Plattenelement eingebettet ist und das Stegelement des Bewehrungsträgers das Plattenelement und das Wärmedämmelement durchgreift, nach der an sich bekannten Porenbetontechnologie, wobei eine wasserhaltige, gießfähige, hydrothermalverfestigende Calciumsilikat-hydratphasen bildende, auftreibbare Schlempe in eine einen Härteboden aufweisende, wannenartige Porenbetonform gegossen, auftreiben und zu einem Porenbetonkuchen ansteifen gelassen wird, anschließend der angesteifte Porenbetonkuchen in einem Autoklaven hydrothermal beaufschlagt wird, so dass er durch Calciumsilikathydratphasenbildung verfestigt wird und danach dem Autoklaven entnommen und abgekühlt wird,
**dadurch gekennzeichnet, dass**
a) die Gitterträger (9) in die Porenbetonform eingebracht werden,
b) die Porenbetonform und die Gitterträger(9) auf Temperaturen zwischen 40 und 60, insbesondere zwischen 45 und 55 °C aufgewärmt wird,
c) in die Porenbetonform eine erste Schlempe für eine das Plattenelement bildende Porenbetongrundschicht (7) gegossen wird,
d) die Porenbetonform mit Schlempe, insbesondere in einer Zeitspanne zwischen 1 und 3 Stunden gewärmt wird, bis die Schlempe eine Temperatur z. B. zwischen 40 und 60, insbesondere zwischen 45 und 55 °C aufweist und expandiert und angesteift ist,
e) die zweite Schlempe für eine das Wärmedämmelement bildende Porenbetondämmschicht (8) auf die erwärmte, angesteifte und expandierte erste Schlempe gegossen wird,
f) vorzugsweise unter Wärmezufuhr bei Temperaturen zwischen 40 und 60, insbesondere zwischen 45 und 55°C die zweite Schlempe auftreiben und ansteifen gelassen wird, woraus ein einteiliger Porenbetonkuchen resultiert,
g) anschließend der Porenbetonkuchen auf dem Härteboden in einen Autoklaven eingebracht und insbesondere in einer Zeitspanne zwischen 8 und 14 Stunden hydrothermal beaufschlagt wird, wobei er zu einem Porenbeton-montagebauteil verfestigt,
h) das verfestigte Montagebauteil dem Autoklaven entnommen und abgekühlt wird.

2. Verfahren nach Anspruch 1,
**dadurch gekennzeichnet, dass**
die Verfahrensschritte e) und f) vor den Verfahrensschritten c) und d) ausgeführt werden, wobei die Gitterträger (9) entweder vor dem Gießen der Porenbetondämmschicht (8) oder nach dem Gießen der Porenbetondäinmschicht in die Form eingebracht werden.

3. Verfahren nach Anspruch 1,
**dadurch gekennzeichnet, dass** Gitterträger (9) verwendet werden, die Abstandhalter (18) aufweisen, wobei die Abstandhalter auf den Härteboden der Porenbetanform aufgesetzt werden.

4. Verfahren nach einem der Ansprüche 1 bis3,
**dadurch gekennzeichnet, dass** ein Montagebauteil (1) hergestellt wird, das eine Porenbetongrundschicht (7) mit einer Rohdichte zwischen 500 und 1000, insbesondere zwischen 700 und 800 kg/m³ eine Porenbetondämmschicht (8) mit einer Rohdichte zwischen 60 und 200, insbesondere zwischen 80 und 120 kg/m³ durch hydrothermale Verfestigungsreaktionen einteilig kombiniert aufweist.

5. Verfahren nach einem oder mehreren der Ansprüche 1 bis4,
**dadurch gekennzeichnet, dass** mindestens eine weitere Porenbetonschicht auf die Porenbetondämmschicht (8) aufgebracht und hydrothermal kombiniert wird, die eine andere Rohdichte aufweist.

6. Verfahren nach einem oder mehreren der Ansprüche 1 bis 5,
**dadurch gekennzeichnet, dass** die Porenbetonform derart gefüllt wird, dass keine Bestandteile des Bewehrungsträgers oder Bestandteile von mit dem Bewehrungsträger verbundenen Funktionsteilen aus der Außenkontur des Porenbetonkörpers des Montagebauteils herausragen.

7. Verfahren nach einem oder mehreren der Ansprüche 1 bis 6, **dadurch gekennzeichnet, dass** Montagebauteile mit folgenden Abmessungen hergestellt werden:
| | | | |
|---|---|---|---|
| Höhe: | 200 bis 500, | insbesondere | 250 bis 400 mm |
| Breite: | 625 bis 2500, | insbesondere | 1500 bis 2250 mm |
| Länge: | 1000 bis 9000, | insbesondere | 6000 bis 8000 mm |

8. Verfahren nach einem oder mehreren der Ansprüche 1 bis 7, **dadurch gekennzeichnet, dass** Montagebauteile mit folgenden Wärmeleitfähigkeiten hergestellt werden:
| | | | |
|---|---|---|---|
| λ-Wärmedämmschicht: | 0,030 bis 0,050, | insbesondere | 0,035 bis 0, 045 W/(mK) |
| λ-Grundschicht: | 0,12 bis 0,20, | insbesondere | 0,14 bis 0,18 W/(mK) |

9. Verfahren nach einem oder mehreren der Ansprüche 1 bis 8, **dadurch gekennzeichnet, dass** Montagebauteile mit folgenden Druckfestigkeiten hergestellt werden:
| | | | |
|---|---|---|---|
| Wärmedämmschicht: | 0,1 bis 1,0, | insbesondere | 0,2 bis 0,4 N/mm² |
| Grundschicht: | 5 bis 12, | insbesondere | 7,5 bis 10 N/mm² |

10. Verfahren nach einem oder mehreren der Ansprüche 1 bis 8, **dadurch gekennzeichnet, dass** Montagebauteile hergestellt werden mit folgenden Schichtdicken:
| | | | |
|---|---|---|---|
| Wäz-medämmschicht: | 50 bis 400, | insbesondere | 150 bis 300 mm |
| Grundschicht: | 50 bis 200, | insbesondere | 70 bis 90 mm |

11. Verfahren nach einem oder mehreren der Ansprüche 1 bis 10,
**dadurch gekennzeichnet, dass**
eine ebene, für die Dachinnenseite bestimmte Grundfläche (2), eine ebene, für die Dachaußenseite bestimmte Außenfläche (3) und zwei Seitenflächen (4, 5) ausgebildet werden.

12. Verfahren nach Anspruch 11
**dadurch gekennzeichnet, dass**
an den Seitenflächen (4, 5) sich in Längsrichtung erstreckende Nut-Federelemente (6) ausgebildet werden.

13. Verfahren nach einem oder mehreren der Ansprüche 1 bis 12,
**dadurch gekennzeichnet, dass**
in Querrichtung parallel nebeneinander mehrere sich in Längsrichtung des Montagebautells erstreckende Gitterträger (9) als Bewehrungsträger vollständig in den Porenbetonschichten (7, 8) eingebettet werden, wobei zweckmäßigerweise identisch ausgebildete Gitterträger (9) verwendet werden.

14. Verfahren nach Anspruch 13,
**dadurch gekennzeichnet, dass**
Gitterträger (9) verwendet werden, die jeweils zwei die Grundschicht (7) durchsetzende, parallel zueinander angeordnete Untergurtstränge (10, 11) aufweisen, an denen jeweils Gitterträgerstege (12, 13) angeordnet sind, die konisch bzw. schräg aufeinander zulaufend geneigt angeordnet sind und kurz unterhalb der Außenfläche (3) enden.

15. Verfahren nach Anspruch 14,
**dadurch gekennzeichnet, dass**
Gitterträger (9) verwendet werden, derenStege (12, 13) in ihrem freien Endbereich ein Obergurtelement (14) tragen, das z. B. ein Strang aus einem Armierungsstahl sein kann.

16. Verfahren nach Anspruch 15,
**dadurch gekennzeichnet, dass**
Gitterträger (9) verwendet werden, deren Obergurtelement (14) mit einem U-Profil (15) kombiniert oder als U-Profil (15) ausgebildet ist, in dem eine Konterlattung (16) aus z. B. Holz lagert.

17. Verfahren nach einem oder mehreren der Ansprüche 13 bis 16,
**dadurch gekennzeichnet, dass**
Gitterträger (9) verwendet werden, derenStege (12, 13) aus wellenförmig gebogenen Strängen bestehen, die jeweils in Bogenbereichen (17) am Obergurt- sowie Untergurtelement befestigt sind.

18. Verfahren nach einem oder mehreren der Ansprüche 13 bis 17,
**dadurch gekennzeichnet, dass**
Gitterträger (9) verwendet werden, die hauptsächlich aus Bewehrungsstahlsträngen bestehen.

19. Verfahren nach einem oder mehreren der Ansprüche 13 bis 18,
**dadurch gekennzeichnet, dass**
Gitterträger (9) verwendet werden, bei denen an mindestens einem Untergurtelement mindestens ein Abstandhalterelement (18) angeordnet ist, das sich bis zur Grundfläche (2) erstreckt.

20. Verfahren nach einem oder mehreren der Ansprüche 13 bis 19,
**dadurch gekennzeichnet, dass**
in die Grundschicht (7) mindestens ein Querbewehrungselement (7a) eingebracht und vorzugsweise im Bereich der Untergurtelemente der Gitterträger (9) angeordnet wird.

21. Verfahren nach Anspruch 20,
**dadurch gekennzeichnet, dass**
als Querbewehrungselement (7a) mehrere auf Abstand nebeneinander angeordnete Armierungsstäbe und/oder Armierungsgittermatten verwendet werden.

22. Verfahren nach einem oder mehreren der Ansprüche 1 bis 21
**gekennzeichnet durch**
die Verwendung einer Porenbetonanlage mit üblichen Anlageelementen zur Herstellung von Porenbeton, wie mindestens eine Mischeinrichtung, eine Gießeinrichtung, eine Transporteinrichtung, eine Einrichteeinrichtung für Porenbetonformen, einen Autoklaven, einen Lagerplatz und eine Dampterzeugereinrichtung, wobei die Anlage die folgende räumlich und funktionell enge Zusammenstellung folgender besonderer Anlageelemente aufweist:
a) eine Gitterträgerbeladestation, in der Porenbetonformen mit Gitterträgern beladen werden und die Einrichtungen zum Händeln der Gitterträger aufweist,
b) eine Wärmetunneleinrichtung (24) für das Aufwärmen von Porenbetonformen samt Inhalt,
c) eine Gießeinrichtung (21) mit mindestens zwei Gießbehältern gefüllt mit Porenbetongießmassen unterschiedlicher Zusammensetzung, eingerichtet zum unabhängigen und nacheinander Gießen in eine einzelne Porenbetonform.

## Claims

1. Method for manufacturing a construction element from aerated concrete for constructing a self-supporting roof slab or wall panel, having a mineral slab element which is reinforced with at least one lattice beam (9), having at least one bottom-chord element (10, 11), at least one top-chord element (14) and at least one web element (12, 13) therebetween, and on which a heat-insulating element is arranged in a layered manner, the bottom-chord element of the reinforcing beam being embedded in the slab element, and the web element of the reinforcing beam passing through the slab element and the heat-insulating element, in accordance with the aerated concrete technology known per se, in which a water-containing, castable, hydrothermally-solidifying calcium silicate hydrate phase-forming, expandable slurry is cast into a trough-like aerated concrete mould having a hardening floor, is allowed to expand and set so as to form an aerated concrete cake, subsequently the set aerated concrete cake is subjected to hydrothermal treatment in an autoclave, so that it is solidified by calcium silicate hydrate phase formation, and thereafter is removed from the autoclave and cooled,
**characterised in that**
a) the lattice beams (9) are placed in the aerated concrete mould,
b) the aerated concrete mould and the lattice beams (9) are heated to temperatures of between 40 and 60, in particular of between 45 and 55°C,
c) a first slurry for an aerated concrete base layer (7) forming the slab element is cast into the aerated concrete mould,
d) the aerated concrete mould with slurry is heated, in particular for a period of time of between 1 and 3 hours, until the slurry has a temperature of, for example, between 40 and 60, in particular of between 45 and 55°C, and has expanded and set,
e) the second slurry for an aerated concrete insulating layer (8) forming the heat-insulating element is cast onto the heated, set and expanded first slurry,
f) the second slurry is allowed to expand and set, preferably with heating at temperatures of between 40 and 60, in particular of between 45 and 55°C, resulting in a one-piece aerated concrete cake,
g) subsequently the aerated concrete cake on the hardening floor is placed in an autoclave and subjected to hydrothermal treatment in particular for a period of time of between 8 and 14 hours, during which it solidifies to form an aerated concrete construction element,
h) the solidified construction element is removed from the autoclave and cooled.

2. Method according to Claim 1,
**characterised in that**
the method steps e) and f) are carried out before the method steps c) and d), the lattice beams (9) being placed in the mould either before the casting of the aerated concrete insulating layer (8) or after the casting of the aerated concrete insulating layer.

3. Method according to Claim 1,
**characterised in that**
use is made of lattice beams (9) having spacers (18), the spacers being placed on the hardening floor of the aerated concrete mould.

4. Method according to one of Claims 1 to 3,
**characterised in that**
a construction element (1) is produced, which has an aerated concrete base layer (7) with a bulk density of between 900 and 1000, in particular of between 700 and 800 kg/m³, an aerated concrete insulating layer (8) with a bulk density of between 60. and 200, in particular of between 80 and 120 kg/m³, combined in one piece by hydrothermal solidification reactions.

5. Method according to one or more of Claims 1 to 4,
**characterised in that**
at least one further aerated concrete layer having a different bulk density is deposited on the aerated concrete insulating layer (8) and hydrothermally combined.

6. Method according to one or more of Claims 1 to 5,
**characterised in that**
the aerated concrete mould is filled in such a manner that no constituents of the reinforcing beam or constituents of functional parts connected to the reinforcing beam protrude from the outer contour of the aerated concrete body of the construction element.

7. Method according to one or more of Claims 1 to 6,
**characterised in that**
construction elements with the following dimensions are produced:
height: 200 to 500, in particular 250 to 400 mm width: 625 to 2500, in particular 1500 to 2250 mm length: 1000 to 9000, in particular 6000 to 8000 mm

8. Method according to one or more of Claims 1 to 7,
**characterised in that**
construction elements with the following thermal conductivities are produced:
| | |
|---|---|
| λ-heat-insulating layer: | 0.030 to 0.050, in particular 0.035 to 0.045 W/(mK) |
| λ-base layer: | 0.12 to 0.20, in particular 0.14 to 0.18 W/(mk) |

9. Method according to one or more of Claims 1 to 8,
**characterised in that**
construction elements with the following compressive strengths are produced:
| | |
|---|---|
| heat-insulating layer: | 0.1 to 1.0, in particular 0.2 to 0.4 N/mm² |
| base layer: | 5 to 12, in particular 7.5 to 10 N/mm² |

10. Method according to one or more of Claims 1 to 8,
**characterised in that**
construction elements with the following layer thicknesses are produced:
| | |
|---|---|
| heat-insulating layer: | 50 to 400, in particular 150 to 300 mm |
| base layer: | 50 to 200, in particular 70 to 90 mm |

11. Method according to one or more of Claims 1 to 10,
**characterised in that**
a plane bottom surface (2) intended for the roof internal side, a plane outer surface (3) intended for the roof external side, and two side faces (4, 5) are formed.

12. Method according to Claim 11,
**characterised in that**
groove-and-tongue elements (6) extending in the longitudinal direction are formed on the side faces (4, 5).

13. Method according to one or more of Claims 1 to 12,
**characterised in that**
a plurality of lattice beams (9) extending in the longitudinal direction of the construction element are completely embedded as reinforcing beams in the aerated concrete layers (7, 8), in parallel one beside the other in the transverse direction, with identically designed lattice beams (9) expediently being used.

14. Method according to Claim 13,
**characterised in that**
use is made of lattice beams (9), each having two bottom-chord strands (10, 11) which pass through the base layer (7) and are arranged parallel to one another and on each of which are arranged lattice-beam webs (12, 13) which are arranged conically or in a manner inclined so as to run obliquely towards one another and end at a short distance below the outer surface (3).

15. Method according to Claim 14,
**characterised in that**
use is made of lattice beams (9), the webs (12, 13) of which carry in their free end region a top-chord element (14), which may, for example, be a strand made of a reinforcing steel.

16. Method according to Claim 15,
**characterised in that**
use is made of lattice beams (9), the top-chord element (14) of which is combined with a U-section (15) or is formed as a U-section (15), in which a counter-batten (16) made, for example, of wood is mounted.

17. Method according to one or more of Claims 13 to 16,
**characterised in that**
use is made of lattice beams (9), the webs (12, 13) of which consist of strands bent in a wave shape which are each fastened in curved regions (17) to the top-chord and bottom-chord element.

18. Method according to one or more of Claims 13 to 17,
**characterised in that**
use is made of lattice beams (9) which consist mainly of reinforcing-steel strands.

19. Method according to one or more of Claims 13 to 18,
**characterised in that**
use is made of lattice beams (9) in which at least one spacer element (18) is arranged on at least one bottom-chord element, the spacer element extending as far as the bottom surface (2).

20. Method according to one or more of Claims 13 to 19,
**characterised in that**
at least one transverse reinforcing element (7a) is placed in the base layer (7) and preferably arranged in the region of the bottom-chord elements of the lattice beams (9).

21. Method according to Claim 20,
**characterised in that**
a plurality of reinforcing bars and/or reinforcing meshes arranged in a manner spaced one beside the other are used as the transverse reinforcing element (7a).

22. Method according to one or more of Claims 1 to 21,
**characterised by**
the use of an aerated concrete plant with customary plant elements for manufacturing aerated concrete, such as at least a mixing apparatus, a casting apparatus, a transporting apparatus, a setting-up apparatus for aerated concrete moulds, an autoclave, a storage area and a steam-generating apparatus, the plant having the following spatially and functionally close arrangement of the following special plant elements:
a) a lattice beam-loading station, in which aerated concrete moulds are loaded with lattice beams and which has apparatuses for handling the lattice beams,
b) a heating tunnel apparatus (24) for heating the aerated concrete moulds together with the contents,
c) a casting apparatus (21) with at least two casting containers filled with aerated concrete casting compounds of different composition, set up for independent and successive casting into an individual aerated concrete mould.

## Revendications

1. Procédé de fabrication d'un élément préfabriqué en béton cellulaire pour la construction d'un panneau de couverture autoporteur ou d'un panneau mural autoporteur, comportant un élément de panneau minéral, lequel est renforcé par au moins un support en treillis (9), comprenant au moins une membrure inférieure (10, 11), au moins une membrure supérieure (14) et au moins une entretoise (12, 13) entre celles-ci, et sur lequel est disposé en forme de couche un élément thermo-isolant, la membrure inférieure du support d'armature étant incorporée dans l'élément de panneau et l'entretoise du support d'armature traversant l'élément de panneau et l'élément thermo-isolant, selon la technologie du béton cellulaire connue en soi, un coulis de ciment aqueux, apte à être coulé, formant des phases hydratées de silicate de calcium consolidantes par voie hydrothermale, apte à être expansé étant coulé dans un moule pour béton cellulaire en forme de cuve, muni d'un fond de durcissement, étant expansé et étant épaissi pour former un matelas de béton cellulaire, le matelas de béton cellulaire épaissi étant ensuite sollicité par voie hydrothermale dans un autoclave, de telle sorte qu'il est consolidé par la formation de phases hydratées de silicate de calcium et est retiré ensuite de l'autoclave, puis refroidi,
**caractérisé en ce que**
a) les supports en treillis (9) sont introduits dans le moule pour béton cellulaire,
b) le moule pour béton cellulaire et les supports en treillis (9) sont chauffés à des températures comprises entre 40 et 60, en particulier entre 45 et 55°C,
c) un premier coulis de ciment est coulé dans le moule pour béton cellulaire pour obtenir une couche de base (7) en béton cellulaire formant l'élément de panneau,
d) le moule pour béton cellulaire avec le coulis de ciment est chauffé en particulier pendant un intervalle de temps compris entre 1 et 3 heures, jusqu'à ce que le coulis de ciment atteigne, par exemple, une température comprise entre 40 et 60, en particulier entre 45 et 55°C et est expansé et épaissi,
e) le deuxième coulis de ciment pour une couche isolante (8) en béton cellulaire formant l'élément thermo-isolant est coulé sur le premier coulis de ciment chauffé, épaissi et expansé,
f) de préférence, moyennant un apport de chaleur à des températures comprises entre 40 et 60, en particulier entre 45 et 55°C, il se produit une expansion et un épaississement du deuxième coulis de ciment, il en résulte un matelas de béton cellulaire d'un seul tenant,
g) ensuite, le matelas de béton cellulaire est déposé sur le fond de durcissement dans un autoclave et est sollicité par voie hydrothermale en particulier pendant un intervalle de temps compris entre 8 et 14 heures, moyennant quoi il est consolidé sous forme d'élément préfabriqué en béton cellulaire,
h) l'élément préfabriqué consolidé est retiré hors de l'autoclave et est refroidi.

2. Procédé selon la revendication 1, **caractérisé en ce que** les étapes e) et f) sont mises en oeuvre avant les étapes c) et d), le support en treillis (9) étant introduit dans le moule avant le moulage de la couche isolante (8) en béton cellulaire ou après le moulage de la couche isolante en béton cellulaire.

3. Procédé selon la revendication 1, **caractérisé en ce que** l'on utilise des supports en treillis (9), qui comportent des écarteurs (18), lesdits écarteurs étant posés sur le fond de durcissement du moule pour béton cellulaire.

4. Procédé selon l'une des revendications 1 à 3, **caractérisé en ce que** l'on réalise un élément préfabriqué (1), qui comporte une couche de base (7) en béton cellulaire avec une masse volumique apparente comprise entre 500 et 1 000, en particulier entre 700 et 800 kg/m³, une couche thermo-isolante (8) en béton cellulaire avec une masse volumique apparente comprise entre 60 et 200, en particulier entre 80 et 120 kg/m³ lesquelles sont combinées d'un seul tenant par des réactions de consolidation hydrothermales.

5. Procédé selon une ou plusieurs des revendications 1 à 4, **caractérisé en ce qu'**au moins une couché supplémentaire en béton cellulaire, qui possède une masse volumique apparente différente, est déposée sur la couche thermo-isolante (8) en béton cellulaire et combinée par voie hydrothermale à celle-ci.

6. Procédé selon une ou plusieurs des revendications 1 à 5, **caractérisé en ce que** le moule pour béton cellulaire est rempli de telle sorte qu'aucun composant du support d'armature ou aucun composant des éléments fonctionnels reliés au support d'armature ne s'avance en saillie hors du contour extérieur du corps en béton cellulaire de l'élément préfabriqué.

7. Procédé selon une ou plusieurs des revendications 1 à 6, **caractérisé en ce que** l'on réalise des éléments préfabriqués avec les dimensions suivantes :
- hauteur : 200 à 500, en particulier 250 à 400 mm,
- largeur : 625 à 2 500, en particulier 1 500 à 2 250 mm,
- longueur : 1 000 à 9 000, en particulier 6 000 à 8 000 mm.

8. Procédé selon une ou plusieurs des revendications 1 à 7, **caractérisé en ce que** l'on réalise des éléments préfabriqués avec les conductibilités thermiques suivantes :
- λ de la couche thermo-isolante : 0,030 à 0,050, en particulier 0,035 à 0,045 W/(mK),
- λ de la couche de base : 0,12 à 0,20, en particulier 0,14 à 0,18 W/(mK).

9. Procédé selon une ou plusieurs des revendications 1 à 8, **caractérisé en ce que** l'on réalise des éléments préfabriqués avec les résistances à la pression suivantes :
- couche thermo-isolante : 0,1 à 1,0, en particulier 0,2 à 0,4 N/mm²,
- couche de base : 5 à 12, en particulier 7,5 à 10 N/mm².

10. Procédé selon une ou plusieurs des revendications 1 à 8, **caractérisé en ce que** l'on réalise des éléments préfabriqués avec les épaisseurs de couche suivantes :
- couche thermo-isolante : 50 à 400, en particulier 150 à 300 mm,
- couche de base : 50 à 200, en particulier 70 à 90 mm.

11. Procédé selon une ou plusieurs des revendications 1 à 10, **caractérisé en ce que** l'on réalise une surface de base (2) plane, destinée à la face intérieure de la toiture, une surface extérieure (3) plane, destinée à la face extérieure de la toiture, et deux surfaces latérales (4, 5).

12. Procédé selon la revendication 11, **caractérisé en ce que** sur les surfaces latérales (4, 5) sont réalisés des systèmes à rainure et languette (6) qui s'étendent dans le sens longitudinal.

13. Procédé selon une ou plusieurs des revendications 1 à 12, **caractérisé en ce que** plusieurs supports en treillis (9), disposés parallèlement les uns à côté des autres dans la direction transversale et orientés dans la direction longitudinale de l'élément préfabriqué, sont incorporés en tant que supports d'armature entièrement dans les couches (7, 8) en béton cellulaire, des supports en treillis (9) de réalisation identique étant utilisés de manière judicieuse.

14. Procédé selon la revendication 13, **caractérisé en ce que** l'on utilise des supports en treillis (9), qui comportent chacun deux barres formant les membrures inférieures (10, 11), qui traversent de part en part la couche de base (7) et sont disposées parallèlement entre elles et sur chacune desquelles sont agencés des entretoises (12, 13), qui sont inclinés en convergeant en cône ou en oblique l'une vers l'autre et se terminent juste en dessous de la surface extérieure (3).

15. Procédé selon la revendication 14, **caractérisé en ce que** l'on utilise des supports en treillis (9), dont les entretoises (12, 13) portent, dans leur zone d'extrémité libre, une membrure supérieure (14) qui peut être, par exemple, une barre en acier à béton armé.

16. Procédé selon la revendication 15, **caractérisé en ce que** l'on utilise des supports en treillis (9), dont la membrure supérieure (14) est combinée à un profilé en U (15) ou est réalisée sous forme de profilé en U (15), dans lequel est logé un contre-lattis (16) en bois, par exemple.

17. Procédé selon une ou plusieurs des revendications 13 à 16, **caractérisé en ce que** l'on utilise des supports en treillis (9), dont les entretoises (12, 13) sont formées par des barres courbées selon une forme ondulée, qui sont fixées chacune au niveau des zones courbes (17) sur la membrure supérieure et sur la membrure inférieure.

18. Procédé selon une ou plusieurs des revendications 13 à 17, **caractérisé en ce que** l'on utilise des supports en treillis (9), qui sont formés essentiellement par des barres en acier à béton armé.

19. Procédé selon une ou plusieurs des revendications 13 à 18, **caractérisé en ce que** l'on utilise des supports en treillis (9), dans lesquels au moins un écarteur (18) est agencé sur au moins une membrure inférieure, lequel s'étend jusqu'à la surface de base (2).

20. Procédé selon une ou plusieurs des revendications 13 à 19, **caractérisé en ce qu'**au moins un élément d'armature transversal (7a) est intégré dans la couche de base (7) et, de préférence, est disposé dans la zone des membrures inférieures des supports en treillis (9).

21. Procédé selon la revendication 20, **caractérisé en ce que** plusieurs barres d'armature et/ou nappes d'armature en treillis, disposées à distance les unes à côté des autres, sont utilisées pour former l'élément d'armature transversal (7a).

22. Procédé selon une ou plusieurs des revendications 1 à 21, **caractérisé par** l'utilisation d'une installation pour béton cellulaire, comportant des dispositifs usuels pour la fabrication du béton cellulaire, tels qu'au moins un dispositif de mixage, un dispositif de coulée, un dispositif de transport, un dispositif de mise en place pour les moules pour béton cellulaire, un autoclave, un emplacement de stockage et un dispositif de production de vapeur, ladite installation comportant les dispositifs particuliers suivants selon l'étroite combinaison suivante sur le plan de l'espace et de la fonction :
a) un poste de chargement des supports en treillis, dans lequel les supports en treillis sont chargés dans les moules pour béton cellulaire et lequel comporte les dispositifs pour la manipulation des supports en treillis,
b) un tunnel de chauffage (24) pour le chauffage des moules pour béton cellulaire, y compris leur contenu,
c) un dispositif de coulée (21) avec au moins deux réservoirs de coulée contenant les substances de composition différente à couler pour le béton cellulaire, équipé pour la coulée indépendante et successive dans un moule pour béton cellulaire individuel.
